# EUROPÄISCHE PATENTSCHRIFT

(11) **EP 1 817 438 B1**
(45) Veröffentlichungstag und Bekanntmachung des Hinweises auf die Patenterteilung: **01.10.2008**
(21) Anmeldenummer: 06840971.3
(22) Anmeldetag: 13.12.2006
(51) Int. Cl.: C22C 9/10, C22C 9/04

(54) **MIGRATIONSARME KUPFERLEGIERUNG**
LOW-MIGRATION COPPER ALLOY
ALLIAGE DE CUIVRE PEU SENSIBLE AUX MIGRATIONS

(30) Priorität: 14.12.2005 EP 05027341
(43) Veröffentlichungstag der Anmeldung: 15.08.2007
(73) Patentinhaber: Gebr. Kemper GmbH + Co. KG Metallwerke, 57462 Olpe (DE); JRG Gunzenhauser AG, 4450 Sissach (CH); R. Nussbaum AG Metallgiesserei und Armaturenfabrik, 4601 Olten (CH); Viega GmbH & Co. KG, 57439 Attendorn (DE)
(72) Erfinder: MÜLLER, Katrin, 12107 Berlin (DE); ZEITER, Patrik, 4853 Riken (CH); LEISTRITZ, Frank, 57489 Drolshagen (DE)
(74) Vertreter: Grünecker, Kinkeldey, Stockmair & Schwanhäusser Anwaltssozietät
(86) Internationale Anmeldenummer: PCT/EP2006/012008
(87) Internationale Veröffentlichungsnummer: WO 2007/068470

(56) Entgegenhaltungen:
- EP-A- 1 045 041
- WO-A-94/24325
- DE-A1- 4 324 008
- GB-A- 1 443 090

## Beschreibung

Die vorliegende Erfindung betrifft die Verwendung einer Kupferlegierung. Insbesondere betrifft die vorliegende Erfindung die Verwendung einer migrationsarme Kupferlegierung zur Herstellung von Bauteilen für die Gas- und Sanitärinstallation, speziell für Bauteile, die bei der Trinkwasserinstallation Anwendung finden und unmittelbar mit dem in den Bauteilen, in der Regel Rohre, Fittings und Armaturen, geführten Trinkwasser in Kontakt kommen.

Werkstoffe zur Herstellung von Bauteilen für die Gas- und Wasserinstallation unterliegen besonderen Anforderungen, die insbesondere an trinkwasserführende Leitungen und ihre Komponenten gestellt werden. Hier ist zuvorderst die Korrosionsbeständigkeit der Bauteile zu nennen, denn die eingesetzten Bauteile sollen auch bei einem langjährigen Einsatz nicht korrodieren. Darüber hinaus werden besondere Anforderungen an die Herstellbarkeit und die Verarbeitbarkeit gestellt, wobei sich die Legierungen nicht nur einfach und wirtschaftlich gießen lassen müssen, sondern darüber hinaus auch das Erfordernis besteht, dass die gegossenen Bauteile einfach mechanisch zu bearbeiten sind. Dabei ist insbesondere auf eine gute Zerspanbarkeit zu achten. Schließlich müssen die aus der Kupferlegierung hergestellten Bauteile auch für den Einsatzbereich erforderlichen mechanischen Beanspruchungen Stand halten. So wird regelmäßig bei Kupfer-Zinn-Zink-Legierungen eine Zugfestigkeit von mehr als 180 N/mm² bei einer 0,2%-Dehngrenze von 85 N/mm² für erforderlich erachtet. Bei Bronzen (Kupfer-Zinn-Legierungen) sollten die Zugfestigkeit bei 240 N/mm² und die 0,2%-Dehngrenze bei 130 N/mm² und mehr liegen.

Von besonderem Interesse ist ferner das Verhalten der Werkstoffe hinsichtlich der Abgabe von Ionen der Legierungskomponenten der Werkstoffe bzw. von Reaktionsprodukten mit Wasserinhaltsstoffen. Hier sind zum Schutz der Verbraucher sehr enge Grenzen hinsichtlich der erlaubten Abgabe von Metallionen aus den Bauteilen in das Trinkwasser einzuhalten.

Neben anderen Legierungen werden heutzutage auch hoch kupferhaltige Buntmetall-Legierungen, wie Bronze oder Rotguss zur Herstellung der medienführenden Bauteile von Gas- und Wasserleitungen eingesetzt. Im Hinblick auf eine gute maschinelle Bearbeitbarkeit werden diesen Buntmetall-Legierungen gewisse Mengen an Blei zugesetzt. Zur Erhöhung der Korrosionsbeständigkeit und der Festigkeit ist die Zugabe von Nickel zu bevorzugen.

Übliche Vertreter von Bronze-Guss-Legierungen sind in DIN EN 1982 zusammengestellt. Beispielhaft soll hier die Rotguss-Legierung CuSn5Zn5Pb5 mit jeweils zwischen 4 bis 6 Gew.-% Zinn, Zink und Blei bei einem Gehalt von bis zu 2,0 Gew.-% Nickel und bis zu 0,1 Gew.-% Phosphor sowie als Beimengungen bis zu 0,3 Gew.-% Eisen und bis zu 0,25 Gew.-% Antimon genannt werden. Dieser Werkstoff zeichnet sich zwar durch eine gute Gießbarkeit sowie Korrosionsbeständigkeit auch gegenüber Meerwasser aus. Hinsichtlich der Abgabe von Metallionen in das Wasser muss dieser Werkstoff indes vor dem Hintergrund der künftig zu erwartenden Grenzwerte als nicht zufriedenstellend angesehen werden. Hier wird insbesondere die hohe Bleiabgabe von CuSn5Zn5Pb5 bemängelt.

Mit der EP-1 045 041 ist bereits eine bleifreie Kupferlegierung vorgeschlagen worden, die eine zufriedenstellende Zerspanbarkeit aufweisen soll und welche bis zu 79 Gew.-% Kupfer, zwischen 2 und 4 Gew.-% Silicium und als Rest Zink aufweist. Diese Legierung kommt speziell zur Herstellung von Armaturen, Fittings und dergleichen Teile für wasserführende Rohrleitungssysteme in Frage. Die Legierung verhält sich indes insbesondere im Hinblick auf die Korrosionsbeständigkeit nicht wie Rotguss und kann folglich diesen nicht substituieren.

Die GB-1 443 090 offenbart eine im Hinblick auf Entzinkung verbesserte Kupferlegierung mit zwischen 80 und 90 Gew.-% Kupfer, zwischen 6,3 und 17,5 Gew.-% Zink und zwischen 2,8 und 4,75 Gew.-% Silicium als wesentliche Legierungsbestandteile mit zwischen 0,03 und 0,05 Gew.-% Arsen. Zur Verbesserung der Korrosionseigenschaften wird nach dem Lösungsvorschlag der GB-1, 443 090 eine Wärmebehandlung der gegossenen Teile vorgeschlagen. Bei dieser Wärmebehandlung werden die gegossenen Teile bei Temperaturen zwischen 600°C und 750°C über die Dauer von 5 bis 10 Tagen geglüht und nachfolgend abgeschreckt. Diese Wärmebehandlung wird mit dem Ziel durchgeführt, die im Hinblick auf die Korrosion zu bevorzugende α- und ξ-Phase zu erhalten. Durch das Abschrecken soll insbesondere die Ausbildung von Phasen vermieden werden, deren Korrosionswiderstand gering ist, so der µ- und χ-Phase.

Aus der GB-1 385 411 ist eine Kupferlegierung bekannt, die bis zu 10 Gew.-% Aluminium und bis zu 5 Gew.-% Eisen hat und die zur Herstellung von wasserführenden Bauteilen von Wasserinstallationen zum Einsatz kommt. Diese Legierung zeigt indes ein unzureichendes Korrosionsverhalten und insbesondere eine zu hohe Migration von Metallionen in das Wasser.

Die Erfindung will eine vorteilhafte Verwendung einer migrationsarmen Kupferlegierung, angeben, sowie Bauteile, die dieser Verwendung entsprechen. Die verwendete Kupferlegierung eignet sich insbesondere zur Herstellung von medienführenden Gas- bzw. Wasserleitungen und deren Teile und hat eine gute Korrosionsbeständigkeit gegenüber den Medien, eine gute Festigkeit und eine gute Bearbeitbarkeit und Gießbarkeit. Bei der Bearbeitbarkeit kommt es insbesondere auf die Zerspanungseigenschaften der Kupferlegierung an.

Im Hinblick auf den stoffbezogenen Aspekt der vorliegenden Erfindung wird mit dieser eine Kupferlegierung mit den Merkmalen von Anspruch 1 vorgeschlagen. Diese Kupferlegierung umfasst zwischen 2 und 4,5 Gew.-% Silicium, zwischen 1 und 15 Gew.-% Zink und zwischen 0,05 und 2 Gew.-% Mangan. Neben diesen notwendigen Elementen kann die Kupferlegierung zwischen 0,05 und 0,5 Gew.-% Aluminium und/oder zwischen 0,05 und 2 Gew.-% Zinn enthalten. Als Rest sind in der Legierung Kupfer und unvermeidbare Verunreinigungen enthalten. Diese Verunreinigungen sind vorzugsweise auf einen Anteil von 0,5 Gew.-% beschränkt. Besonders bevorzugt liegt die Obergrenze für die Verunreinigungen bei 0,25 %. Diese Obergrenze gilt insbesondere für den kumulativen Anteil an Nickel und Blei in der Legierung, was sich als besonders wirksame Maßnahme zur Unterdrückung der Migration von Blei bzw. Nickel erwiesen hat. Im Hinblick darauf ist die Legierung vorzugsweise frei von Blei- und/oder Nickel. Als bleifreie Legierung wird eine Legierung angesehen, bei welcher der Anteil an Blei weniger als 0,25 % beträgt. Als nickelfreie Legierung wird eine Legierung angesehen, bei welcher der Anteil an Nickel weniger als 0,15 % beträgt.

Die Legierung sollte zwischen 0,01 und 0,05 Gew.-% Zirkon enthalten. Vorzugsweise sollte der Zirkon-Anteil bei zwischen 0,01 Gew.-% und 0,03 Gew.-% liegen; besonders bevorzugt wird die Obergrenze mit 0,02 Gew.-% festgelegt. Dieses Intervall gilt für im wesentlichen alle Gussbauteile außer Sandgussteile. Eine Kornfeinung ergibt sich üblicherweise erst ab 0,01 Gew.-%; oberhalb von 0,02 Gew.-% erhöht sich die Gefahr einer Zirkonbildung in Korngrenzbereich. Zirkon verbessert die Erstarrungsmorphologie und vermindert die Ausbildung von Warmrissen vor allem beim Kokillenguss. Insbesondere bei Gussteilen, die mittels Sandguss hergestellt sind, kann auf eine bewusste Zugabe von Zirkon allerdings verzichtet werden. Bei diesen Bauteilen kann der Zirkon-Anteil unterhalb von 0,01 Gew.-%, vorzugsweise sogar bei unterhalb von 5ppm (0,0005%) liegen.

Die bevorzugt angegebene Obergrenze für Zirkon von 0,02% sollte eingehalten werden, um eine Zirkonbildung im Korngrenzenbereich des Gefüges zu vermeiden, die bei der spanenden Bearbeitung der aus der Legierung gegossenen Bauteilen für wasserführende Leitungen zu einem erhöhten Werkzeugverschleiß führt.

Optional sollte auch Phosphor mit gewissen Anteilen vorgesehen sein. Phosphor liegt vorzugsweise mit einem Anteil von 0,01 Gew.-% bis 0,2 Gew.-% vor. Phosphor wird insbesondere im Hinblick auf eine Verbesserung der Gießbarkeit (Fluss- und Speisungsverhalten der Legierung) in genannten Grenzen kontrolliert. Des weiteren vermindert Phosphor die Entzinkung der Legierung und verbessert die Korrosionsbeständigkeit. Allerdings hat sich gezeigt, dass bei einem Phosphorgehalt von mehr als 0,2 Gew.-% die Legierung zunehmend härter wird, was zu Problemen bei der spanenden Bearbeitung gegossener Bauteile führt.

Es hat sich gezeigt, dass mit einer solchen Kupferlegierung bestmöglich den an Bauteile für medienführende Gas- bzw. Wasserleitungen zu stellenden Anforderungen entsprochen werden kann. So zeigt die Legierung ein gutes Gießverhalten. Die durch Gießen hergestellten Bauteile lassen sich gut spanend bearbeiten. Versuche an Probestücken haben gezeigt, dass die Festigkeit den zu stellenden Anforderungen entspricht. Darüber hinaus ist die Korrosionsbeständigkeit der Legierung hoch. Es hat sich gezeigt, dass durch Kontrolle des Phosphorgehaltes in der Legierung die Ausschussquote bei den Gussteilen begrenzt werden kann. Dementsprechend wird der Verunreinigungsgrad für Phosphor vorzugsweise in einem Bereich von 0,01 bis 0,05 Gew.-% kontrolliert.

Der Aluminium-Gehalt der verwendeten Kupferlegierung wird mit Rücksicht auf die Korrosionsbeständigkeit desselben festgelegt. Derzeit wird davon ausgegangen, dass bei einem Aluminium-Gehalt von zwischen 0,05 und 0,5 Gew.-% eine gute Korrosionsbeständigkeit erreicht werden kann. Ohne erhebliche Qualitätseinbußen kann der obere Grenzwert für den Aluminium-Gehalt auf 0.4 Gew.-% festgelegt sein.

In praktischen Versuchen konnte bestätigt werden, dass die in Rede stehenden Bauteile für medienführende Leitungen ohne Weiteres mit den üblichen Gussverfahren, beispielsweise im Sand-, Kokillen-, Schleuder- oder Stranggussverfahren, hergestellt werden können. Hinsichtlich der Abkühlbedingungen aus der Schmelze gelten keine besonderen Anforderungen. Das so gewonnene Gussteil kann gut spanhebend bearbeitet werden. Zur Verminderung der Migrationsneigung des Gussteils kann dieses vorzugsweise vor einer spanhebenden Bearbeitung einer Wärmebehandlung unterzogen werden. Dabei wird das Gussteil vorzugsweise bei zwischen 400°C und 800°C für mindestens eine halbe Stunde geglüht. Vorzugsweise erfolgt die Wärmebehandlung in einem Temperaturintervall von zwischen 600°C und 700°C. Die Glühzeit kann beliebig lang sein. Im Hinblick auf wirtschaftliche Randbedingungen wird diese indes mit zwischen 2 und 16 Stunden festgelegt. In diese Glühzeit ist die Aufzeitphase nicht einbezogen.

Das Glühen erfolgt insbesondere mit dem Ziel, in dem gegossenen Bauteil die α-Phase einzustellen, die nach der derzeitigen Vorstellen der Erfinder die zu erzielende Kombination unterschiedlicher Eigenschaften ermöglicht. Es sei aber darauf hingewiesen, dass bereits der überwiegende Teil der notwendigen Legierungselemente Kupfer, Zink und Silicium bei einer natürlichen Abkühlung aus der Schmelze ohne gesonderte Wärmebehandlung in Form von α-Mischkristallen erstarrt.

Eine Zugabe von Silicium innerhalb des angegebenen Intervalls begünstig ferner den Spanbruch bei der Bearbeitung. Mit zunehmendem Silicium-Gehalt erhöht sich jedoch auch der Werkzeugverschleiß bei der spanabhebenden Bearbeitung von aus der Legierung hergestellten Bauteilen. Dementsprechend wird die Obergrenze für den Silicium-Gehalt nicht zuletzt auch im Hinblick auf die mechanische Bearbeitbarkeit der Legierung auf 4,5 Gew.-% festgelegt.

Im Hinblick auf die geforderte Korrosionsbeständigkeit ist bei der verwendeten Kupferlegierung der Zinkgehalt auf 15 Gew.-% beschränkt. Ein Mindestgehalt von 1 Gew.-% Zink garantiert hingegen ein Mindestmaß an Zerspanbarkeit.

Mangan wird der Legierung in den Grenzen von 0,05 bis 2 Gew.-% zugegeben, um die Gefügestruktur zu verbessern. Mangan verfeinert das Gefüge und beeinflusst das Erstarrungsverhalten der Kupferlegierung positiv. Der Mangangehalt ist allerdings mit Rücksicht auf die Migrationsneigung von Mangan auf 2 Gew.-% beschränkt.

Mit einer Beschränkung der Summe der Verunreinigungen auf maximal 0,5 Gew.-% wird der Gehalt an Inhaltsstoffen, die möglicherweise in das Trinkwasser migrieren können, auf ein auch unter wirtschaftlichen Gesichtspunkten gewähltes Minimum beschränkt. Mit einem weiter eingeschränkten oberen Grenzwert für die unvermeidbaren Verunreinigungen von 0,25 Gew.-% kann eine höhere Sicherheit gegen Migration, jedoch zu Lasten der Herstellungskosten erreicht werden.

Vorzugsweise enthält die verwendeten Legierung zwischen 5 und 15 Gew.-% Zink. In diesem eingeschränkten Intervall kann eine bestmögliche Kombination aus Korrosionsbeständigkeit und Zerspanbarkeit erzielt werden.

Zur Optimierung der Festigkeit bei ausreichenden Dehnungseigenschaften des Materials in Kombination mit guten Migrationswerten wird der Siliciumgehalt auf zwischen 2,8 Gew.-% und 4 Gew.-% festgelegt.

Zur weiteren Verminderung der Migrationsneigung von Mangan wird dessen Gehalt vorzugsweise auf 0,2 bis 0,6 Gew.-% festgelegt. Die Legierung enthält aus gleichen Gründen vorzugsweise überhaupt kein Nickel bzw. Blei. Der Kupfergehalt in der Legierung soll mindestens 80 und maximal 96,95 Gew.-% betragen.

Gemäß einem Aspekt der vorliegenden Erfindung wird die Verwendung der Kupferlegierung zur Herstellung von Bauteilen für medienführende Gas-bzw. Wasserleitungen vorgeschlagen. Hierunter sind insbesondere solche Bauteile zu verstehen, welche Trinkwasserleitungen bilden, wie insbesondere Fittings und Armaturen sowie Teile hiervon. Nicht zuletzt aufgrund der guten Spannungs-DehnungsEigenschaften der verwendeten Kupferlegierung soll vorzugsweise ein Pressverbinder aus der erfindungsgemäßen Kupferlegierung hergestellt werden. Die Pressverbinder können entweder als separate Bauteile ausgebildet sein oder stoff- oder formschlüssig an dem Fitting bzw. der Armatur vorgesehen sein. Auch können die Pressverbinder als integrale Bestandteile beim Gießen der Armatur bzw. des Fittings aus der erfindungsgemäßen Kupferlegierung verwirklicht werden. Die verwendete Gusslegierung eignet sich insbesondere zur Herstellung eines Elementes einer Pressverbindungsanordnung, wie sie beispielsweise aus der EP 0 343 395 oder der DE 10 2004 031 247 bekannt ist.

Die vorliegende Erfindung soll nachfolgend anhand eines Ausführungsbeispiels in Verbindung mit der Zeichnung verdeutlicht werden. Die Zeichnung zeigt:
- Fig. 1: ein Schaubild mit einem Vergleich der Bleimigration eines Ausführungsbeispiels der verwendeten Kupferlegierung gegenüber einer konventionellen Rotguss-Legierung;
- Fig. 2: ein Schaubild mit einem Vergleich der Nickelmigration eines Ausführungsbeispiels der verwendeten Kupferlegierung gegenüber einer konventionellen Rotguss-Legierung;
- Fig. 3: ein Schaubild mit einem Vergleich der Kupfermigration eines Ausführungsbeispiels der verwendeten Kupferlegierung gegenüber einer konventionellen Rotguss-Legierung; und
- Fig. 4: ein Schaubild mit einem Vergleich der Zinkmigration eines Ausführungsbeispiels der verwendeten Kupferlegierung gegenüber einer konventionellen Rotguss-Legierung.

Die Fig. 1 bis 4 zeigen den zeitlichen Verlauf der Abgabe von bestimmten Metallionen bei einer Messanordnung gemäß DIN 50931-1 über eine Zeit von insgesamt 26 Wochen. Die DIN legt dabei die Prüfungsanordnung und die Prüfungsbedingungen fest, mit deren Hilfe die Korrosionswahrscheinlichkeit von Werkstoffen für metallische Komponenten einer Trinkwasserinstallation bei Korrosionsbelastung bei Trinkwasser ermittelt werden kann.

Dargestellt ist jeweils der zeitliche Verlauf bei Verwendung eines Ausführungsbeispiels einer erfindungsgemäßen verwandten Kupferlegierung mit folgender Zusammensetzung:
Si: 3,5 Gew.-%;
Zn: 1,6 Gew.-%;
Mn: 0,5 Gew.-%;
unvermeidbare Verunreinigungen in Summe: max. 0,5 Gew.-%;
und als Rest Kupfer.

Die Ergebnisse werden in den jeweiligen Darstellungen der Fig. 1 bis 4 mit denjenigen Messwerten verglichen, die bei einer konventionellen Rotguss-Legierung bei gleichen Versuchsbedingungen erzielt werden können. Die Rotguss-Legierung hat folgende Zusammensetzung:
Zn: 5,5 Gew.-%;
Sn: 4,5 Gew.-%;
Pb: 3,0 Gew.-%;
Ni: 0,5 Gew.-%;
Rest: Kupfer und unvermeidbare Verunreinigungen.

Die Messergebnisse mit dem Ausführungsbeispiel der erfindungsgemäßen verwandten Kupferlegierung sind mit A gekennzeichnet. Die Vergleichsmessung mit der Rotguss-Legierung mit B.

Neben dem vorerwähnten Vergleich enthalten die Figuren 1 bis 3 auch einen Grenzwert gemäß der deutschen Trinkwasserverordnung (TrinkwV) für die Abgabe bestimmter Ionen an Wasser und den bei Migrationsversuchen einzuhaltenden Parameterwert W(15). Dieser Parameterwert W(15) muss eingehalten werden, wenn eine Überschreitung des Wertes der TrinkwV bei der Verwendung des geprüften Bauteils vermieden werden soll. Der Parameterwert W(15) ergibt sich aus dem Produkt des Grenzwertes nach der TrinkwV und dem Verhältnis der Formfaktoren A und B. Der Formfaktor A ergibt sich nach DIN 50931-1 aus dem Verhältnis der wasserberührten Oberfläche des Werkstoffs zur wasserberührten Oberfläche der gesamten Versuchsstrecke. Der Formfaktor B ist ein Normierungsfaktor gemäß DIN 50930-6, welcher die Art der Bauteile berücksichtigt.

Fig. 1 verdeutlicht, dass die Bleiabgabemenge der Rotguss-Legierung von einem sehr hohen Wert, größer als 50 µg/l, innerhalb der ersten vier Versuchswochen nahezu exponentiell auf einen Wert abfällt, welcher sich knapp oberhalb des Grenzwertes der deutschen TrinkwV von 10 µg/l nach 12 bis 26 Versuchswochen einstellt. Man führt diese deutliche Überschreitung zu Beginn der Versuche darauf zurück, dass durch die Bearbeitung und Herstellung des Versuchsteils an die Oberfläche des zu prüfenden Bauteils gelangtes Blei in das Trinkwasser migriert. Nach den ersten Wochen ist das oberflächennahe Blei aus dem Probenkörper migriert und die Menge des abgegebenen Bleis bleibt in etwa konstant.

Das Ausführungsbeispiel nach der Erfindung A gibt dagegen an das Trinkwasser so gut wie kein Blei ab. Auch ein erhöhter Wert zu Beginn der Versuche ist nicht zu erkennen. Da die gemessenen Werte an der Grenze der Auflösung der Messanalytik liegt, werden die Schwankungen der Messwerte auf die Messgenauigkeit der Messapparatur zurückgeführt. Im Wesentlichen bleibt der Messwert für die Bleiabgabe bei der verwendeten Probe deutlich unterhalb des Grenzwertes der TrinkwV von 10 µg/l.

Entsprechendes gilt für die Fig. 2 dargestellte Nickelabgabe der verglichenen Proben. Die Vergleichsprobe aus der Rotguss-Legierung zeigt einen typischen Verlauf, bei dem die konventionelle Legierung nach neun Wochen den Grenzwert nach der deutschen TrinkwV überschreitet, um nach einem Maximum in etwa in der 18. Woche langsam wieder in Richtung des Grenzwertes der TrinkwV zu fallen. Zwar kann das Ansteigen der Nickelkonzentration im Trinkwasser durch die Rotguss-Legierung B bisher nicht genau erklärt werden. Der Anstieg ist aber reproduzierbar. Der durch die TrinkwV ausgegebene Grenzwert wird nicht eingehalten.

Im Vergleich dazu gibt die verwendeten Kupferlegierung A keine nennenswerte Nickel-lonen an das Trinkwasser ab. Auch hier liegen die gemessenen Werte von etwa 2 µg/l im Bereich der Auflösung der bei den Messgeräten verwandten Analytik.

Bei der Kupferabgabe (Fig. 3) zeigen die beiden verglichenen Legierungen im Wesentlichen den gleichen Verlauf. Die verwendete Legierung A nimmt aber jeweils innerhalb der zeitlich aussagekräftigen Versuchsergebnisse geringere Werte für die Kupferabgabe in µg/l ein. Das Maximum für beide Legierungen liegt bei dem Messwert nach 18 Versuchswochen. Danach fällt die Kupferabgabe für beide Legierungen ab. Die besseren Migrationswerte für das Element Kupfer gegenüber konventionellem Rotguss belegen die verbesserte Korrosionsbeständigkeit der verwendeten Legierung und waren zunächst nicht zu erwarten, da die verwendete Legierung einen höheren KupferAnteil als konventioneller Rotguss hat. Es zeigte sich jedoch, dass gerade dieser hoher Kupferanteil von 80 % und höher die wesentliche Ursache für das verbesserte Migrationsverhalten darstellt. Beide Legierungen halten im Übrigen selbst in ihrem Maximum einen hinreichenden Abstand zu dem W (15-Wert) ein. Unter Berücksichtigung des Versuchsaufbaus ergibt sich damit eine Einhaltung der Grenzwerte nach TrinkwV. Im Vergleich fällt allerdings auf, dass die verwendete Legierung A sich gegenüber der konventionellen Legierung B mit einem Differenzbetrag von etwa 500 µg/l, entsprechend 20 bis 25 % günstiger, verhält.

Schließlich zeigt Fig. 4 die durch die Legierung an das Trinkwasser abgegebene Menge an Zink. Für Zink ist nach der TrinkwV kein Grenzwert festgelegt. Der Verlauf für die Zinkabgabe bei der verwendeten Kupferlegierung A unterscheidet sich erheblich von dem entsprechenden Verlauf für die Vergleichslegierung B. Die Migration des Ausführungsbeispiels A der verwendeten Legierung von Zink liegt zu jeder Zeit bei unter 100 µg/l. Die konventionelle Legierung B übersteigt diesen Wert um das Vielfache.

Die in den Fig. 1 bis 4 gezeigten Diagramme verdeutlichen die Vorteile der verwendeten Kupferlegierung, insbesondere den Einfluss des Siliciums zur Unterdrückung von unerwünschter Metallionenmigration in das Trinkwasser.

## Patentansprüche

1. Verwendung einer Kupferlegierung zur Herstellung von Bauteilen für mediumführende Gas- bzw. Wasserleitungen, insbesondere Trinkwasserleitungen sowie Fittings und Armaturen derselben, wobei die Kupferlegierung umfasst, in Gew.-%:
2,8 ≤ Si ≤ 4,5;
1 ≤ Zn ≤ 15;
0,05 ≤ Mn ≤ 2;
80 ≤ Cu ≤ 96,95
optional ferner umfassend;
0,05 ≤ Al ≤ 0,5;
0,05 ≤ Sn ≤ 2;
0,0005 ≤ Zr ≤ 0,05
0,01 ≤ P ≤ 0,2
und unvermeidbare Verunreinigungen.

2. Verwendung nach Anspruch 1, **dadurch gekennzeichnet, dass** die Kupferlegierung zur Herstellung von Pressverbinder verwendet wird.

3. Verwendung nach Anspruch 1, **dadurch gekennzeichnet, dass** zur Herstellung von Armaturen mit festem Pressanschluss verwendet wird.

4. Verwendung nach Anspruch 1, **dadurch gekennzeichnet, dass** 5 Gew.-% ≤ Zu ≤ 15 Gew.-%.

5. Verwendung nach einem der Ansprüche 1 bis 4 **dadurch gekennzeichnet, dass** 0,2 Gew.-% ≤ Mn ≤ 0,6 Gew.-%.

6. Verwendung nach Anspruch 5 **dadurch gekennzeichnet, dass** die unvermeidbaren Verunreinigungen insgesamt mit nicht mehr als 0,5 Gew.-% enthalten sind.

7. Verwendung nach Anspruch 6 **dadurch gekennzeichnet, dass** die unvermeidbaren Verunreinigungen insgesamt mit nicht mehr als 0,25 Gew.-% enthalten sind.

8. Verwendung nach Anspruch 6 oder 7 **dadurch gekennzeichnet, dass** Ni und/oder Pb als unvermeidbare Verunreinigungen mit insgesamt nicht mehr als 0,25 Gew.-% enthalten sind.

9. Bauteile für medienführende Gas- bzw. Wasserleitungen, insbesondere Trinkwasserleitungen sowie Fittings und Armaturen derselben, zumindest teilweise bestehend aus einer Kupferlegierung, die umfasst in Gew.-%:
2,8 ≤ Si ≤ 4,5;
1 ≤ Zn ≤ 15;
0,05 ≤ Mn ≤ 2;
80 ≤ Cu ≤ 96,95
optional ferner umfassend;
0.05 ≤ Al ≤ 0,5;
0,05 ≤ Sn ≤ 2;
0,0005 ≤ Zr ≤ 0,05
0,01 ≤ P ≤ 0,2
und unvermeidbare Verunreinigungen.

10. Bauteil nach Anspruch 9, **dadurch gekennzeichnet, dass** die Elemente Cu, Zn und Si zu mehr als 98 Gew.-% in Form eines α-Mischkristalls vorliegen.

11. Bauteile nach Anspruch 9 oder 10, **dadurch gekennzeichnet, dass** die Bauteile Pressverbinder sind.

12. Bauteile nach einem der Ansprüche 9 bis 11, **dadurch gekennzeichnet, dass** die Bauteile Armaturen mit festem Pressanschluss sind.

13. Bauteil nach einem der Ansprüche 9 bis 12, **dadurch gekennzeichnet, dass** 5 Gew.-% < Zn < 15 Gew.-%.

14. Bauteil nach einem der Ansprüche 9 bis 13, **dadurch gekennzeichnet,** 0,2 Gew.-% < Mn < 0,6 Gew.-%

15. Bauteil nach Anspruch 14, **dadurch gekennzeichnet, dass** die unvermeidbaren Verunreinigungen insgesamt mit nicht mehr als 0,5 Gew.-% enthalten sind.

16. Bauteil nach Anspruch 14, **dadurch gekennzeichnet, dass** die unvermeidbaren Verunreinigungen insgesamt mit nicht mehr als 0,25 Gew.-% enthalten sind.

17. Bauteil nach einem der Ansprüche 15 oder 16, **dadurch gekennzeichnet, dass** Ni und/oder Pb als unvermeidbare Verunreinigungen mit insgesamt nicht mehr als 0,25 Gew.-% enthalten sind.

## Claims

1. Use of a copper alloy for the manufacture of components for gas or water lines which carry media, in particular drinking water lines as well as fittings and valves of the same, wherein the copper alloy comprises, in % by weight:
2.8 ≤ Si ≤ 4.5;
1 ≤ Zn ≤ 15;
0.05 ≤ Mn ≤ 2;
80 ≤ Cu ≤ 96.95
optionally further comprising;
0.05 ≤ Al ≤ 0.5
0.05 ≤ Sn ≤ 2;
0.0005 ≤ Zr ≤ 0.05
0.01 ≤ P ≤ 0.2
and unavoidable impurities.

2. Use according to claim 1, **characterized in that** the copper alloy is used for the manufacture of compression joints.

3. Use according to claim 1, **characterized in that** the copper alloy is used for the manufacture of valves with a fixed compression connection.

4. Use according to claim 1, **characterized in that** 5 % by weight ≤ Zn ≤ 15 % by weight.

5. Use according to one of claims 1 to 4, **characterized in that** 0.2 % by weight ≤ Mn ≤ 0.6 % by weight.

6. Use according to claim 5, **characterized in that** the unavoidable impurities are contained with not more than altogether 0.5 % by weight.

7. Use according to claim 6, **characterized in that** the unavoidable impurities are contained with not more than altogether 0.25 % by weight.

8. Use according to claim 6 or 7, **characterized in that** Ni and/or Pb are contained as unavoidable impurities with not more than altogether 0.25 % by weight.

9. Components for gas or water lines which carry media, in particular drinking water lines as well as fittings and valves of the same, at least partially consisting of a copper alloy, comprising in % by weight:
2.8 ≤ Si ≤ 4.5;
1 ≤ Zn ≤ 15;
0.05 ≤ Mn ≤ 2;
80 ≤ Cu ≤ 96.95
optionally further comprising;
0.05 ≤ Al ≤ 0.5
0.05 ≤ Sn ≤ 2;
0.0005 ≤ Zr ≤ 0.05
0.01 ≤ P ≤ 0.2
and unavoidable impurities.

10. Component according to claim 9, **characterized in that** the elements Cu, Zn and Si are present in an amount of more than 98 % by weight in the form of an α-solid solution.

11. Components according to claim 9 or 10, **characterized in that** the components are compression joints.

12. Components according to one of claims 9 to 11, **characterized in that** the components are valves with fixed compression connection.

13. Component according to one of claims 9 to 12, **characterized in that** 5 % by weight ≤ Zn ≤ 15 % by weight.

14. Component according to one of claims 9 to 13, **characterized in that** 0.2 % by weight < Mn < 0.6 % by weight.

15. Component according to claim 14, **characterized in that** the unavoidable impurities are contained with altogether not more than 0.5 % by weight.

16. Component according to claim 14, **characterized in that** the unavoidable impurities are contained with altogether not more than 0.25 % by weight.

17. Component according to one of claims 15 or 16, **characterized in that** Ni and/or Pb are contained as unavoidable impurities with altogether not more than 0.25 % by weight.

## Revendications

1. Utilisation d'un alliage de cuivre pour la fabrication de pièces pour des conduites de gaz ou d'eau guidant un fluide, en particulier des conduites d'eau potable ainsi que des raccords et accessoires pour ces conduites, l'alliage en cuivre comprenant, en % en poids :
2,8 ≤ Si ≤ 4,5 ;
1 ≤ Zn ≤ 15 ;
0,05 ≤ Mn ≤ 2 ;
80 ≤ Cu ≤ 96,95
comprenant en outre facultativement ;
0,05 ≤ Al ≤ 0,5 ;
0,05 ≤ Sn ≤ 2 ;
0,0005 ≤ Zr ≤ 0,05
0,01 ≤ P ≤ 0,2
et des impuretés inévitables.

2. Utilisation selon la revendication 1,
**caractérisée en ce que** l'alliage de cuivre est utilisé pour la fabrication de raccords à serrer.

3. Utilisation selon la revendication 1,
**caractérisé en ce que** l'alliage de cuivre est utilisé pour la fabrication d'accessoires de tuyauterie avec un raccord serré fixe.

4. Utilisation selon la revendication 1,
**caractérisée en ce que** 5 % en poids ≤ Zn ≤ 15 % en poids.

5. Utilisation selon l'une quelconque des revendications 1 à 4, **caractérisée en ce que** 0,2 % en poids ≤ Mn ≤ 0,6 % en poids.

6. Utilisation selon la revendication 5,
**caractérisée en ce que** les impuretés inévitables sont comprises à une teneur ne dépassant pas au total 0,5 % en poids.

7. Utilisation selon la revendication 6,
**caractérisée en ce que** les impuretés inévitables sont comprises à une teneur ne dépassant pas au total 0,25 % en poids.

8. Utilisation selon la revendication 6 ou 7, **caractérisée en ce que** Ni et/ou Pb sont compris en tant qu'impuretés inévitables à une teneur ne dépassant pas au total 0,25 % en poids.

9. Pièces pour conduites de gaz ou d'eau guidant un fluide, en particulier des conduites d'eau potable ainsi que des raccords et accessoires pour ces conduites, consistant au moins en partie en alliage en cuivre qui comprend en % en poids :
2,8 ≤ Si ≤ 4,5 ;
1 ≤ Zn ≤ 15 ;
0,05 ≤ Mn ≤ 2 ;
80 ≤ Cu ≤ 96,95
comprenant en outre facultativement ;
0,05 ≤ Al ≤ 0,5 ;
0,05 ≤ Sn ≤ 2 ;
0,0005 ≤ Zr ≤ 0,05
0,01 ≤ P ≤ 0,2
et des impuretés inévitables.

10. Pièce selon la revendication 9, **caractérisée en ce que** les éléments Cu, Zn et Si sont présents à plus de 98 % en poids sous la forme d'un cristal mixte alpha.

11. Pièce selon la revendication 9 ou 10, **caractérisée en ce que** les pièces sont des raccords à serrer.

12. Pièce selon l'une quelconque des revendications 9 à 11, **caractérisée en ce que** les pièces sont des accessoires de tuyauterie avec un raccord serré fixe.

13. Pièce selon l'une quelconque des revendications 9 à 12, **caractérisée en ce que** 5 % en poids < Zn < 15 % en poids.

14. Pièce selon l'une quelconque des revendications 9 à 13, **caractérisée en ce que** 0,2 % en poids < Mn < 0,6 % en poids.

15. Pièce selon la revendication 14, **caractérisée en ce que** les impuretés inévitables sont comprises à une teneur ne dépassant pas au total 0,5 % en poids.

16. Pièce selon la revendication 14, **caractérisée en ce que** les impuretés inévitables sont comprises à une teneur ne dépassant pas au total 0,25 % en poids.

17. Pièce selon l'une quelconque des revendications 15 ou 16, **caractérisée en ce que** Ni et/ou Pb sont compris en tant qu'impuretés inévitables à une teneur ne dépassant pas au total 0,25 % en poids.
